# EUROPÄISCHE PATENTSCHRIFT

(11) **EP 0 017 805 B1**
(45) Veröffentlichungstag und Bekanntmachung des Hinweises auf die Patenterteilung: **22.12.1982**
(21) Anmeldenummer: 80101555.3
(22) Anmeldetag: 25.03.1980
(51) Int. Cl.: D06P 3/66, D06B 21/02

(54) **Verfahren zum Färben von Cellulosematerialien mit Reaktivfarbstoffen nach dem Ausziehverfahren**
Process for the exhaust dyeing of cellulose materials with reactive dyes
Procédé de teinture par épuisement de matières cellulosiques avec des colorants réactifs

(30) Priorität: 07.04.1979 DE 2914111
(43) Veröffentlichungstag der Anmeldung: 29.10.1980
(73) Patentinhaber: BAYER AG, 51368 Leverkusen (DE)
(72) Erfinder: Hildebrand, Dietrich, Dr., D-5068 Odenthal (DE); Haas, Franz, A-6850 Dornbirn (AT)

## Beschreibung

Die Erfindung betrifft ein Verfahren zum Färben von Cellulosefasermaterialien mit wasserlöslichen Reaktivfarbstoffen in Gegenwart von Salz und Alkalien nach dem Ausziehverfahren, beispielsweise auf Haspelkufen, Jetfärbeanlagen, Strangfärbemaschinen und Apparaten.

Das Verfahren ist dadurch gekennzeichnet, dass Färbeflotten verwendet werden, deren jeweiliger Farbstoffgehalt nicht höher ist als die Farbstoffmenge, die erforderlich ist, um auf der Faser eine als Unegalitäf sichtbare Farbtiefendifferenz zu erzeugen. Beim Färben von Cellulosefasern mit Reaktivfarbstoffen nach dem erfindungsgemässen Verfahren wird der Faser somit jeweils innerhalb einer gegebenen Zeit A t in Form von kleinen Schritten A s nur so viel Farbstoff angeboten, wie von der Faser in dieser Zeit unter den gegebenen pH-, Salz- und Temperaturbedingungen chemisch fixiert werden kann. Das erfindungsgemässe Verfahren steht damit in Gegensatz zu der bestehenden Auffassung, dass eine egale Färbung um so leichter zu erzielen ist, je höher die Farbstoffkonzentration im Färbebad ist und dass Färbeflotten mit geringem Farbstoffgehalt mit höherer Wahrscheinlichkeit unegalere Färbungen ergeben als Färbeflotten mit hohem Farbstoffgehalt. Die Farbstoffmenge, die eine noch sichtbare Farbdifferenz erzeugt beträgt < 10%, insbesondere 3-8%, vorzugsweise 4-6% des Gesamtfarbstoffverbrauchs der Färbung.

Es wurde überraschenderweise gefunden, dass beim Färben von Cellulosefasern mit Reaktivfarbstoff enthaltenden Färbeflotten, welche die zur Erreichung der gewünschten Farbtiefe erfordertiche Gesamtmenge an Reaktivfarbstoff nicht gleichzeitig enthalten, sondern in kleinen Schritten über die gesamte 'Färbezeit verteilt zudosiert bekommen, eine bessere Egalität erziett werden kann als bei der üblichen Verfahrensweise, bei der der Farbstoff dem Bad vor dem Erreichen der Fixierbedingungen zugesetzt und anschliessend durch Steigerung des pH-Wertes, durch Temperaturhöhung oder Salzzusatz auf der Faser in der für Reaktivfarbstoffe übhchen Weise fixiert wird.

Das Verfahren wird in der Weise durchgeführt, dass man die Färbeflotte in der üblichen Weise mit Salz und Alkali beschickt und dann den Farbstoff mindestens über der gesamten Färbezeit in den Hauptstrom der zirkulierenden Färbeflotte einbringt.

Das Verfahren kann auch in der Form durchgeführt werden, dass nicht nur der Farbstoff, sondern auch das für die Durchführung der Fixierungsreaktion erforderliche Alkali gleichzeitig oder unabhängig kontinuierlich dem Bad zugeführt wird, oder dass der 'Farbstoff während der 1. Hälfte der Färbezeit und dann anschliessend das Alkali während der 2. Hälfte der Färbezeit kontinuierlich dem Bad zugeführt wird.

Als für das erfindungsgemässe Verfahren geeignete Haspelkufen kommen solche in Betracht, welche über eine von der Warenbewegung unabhängige Flottenumwälzung verfügen, wie es bei Jetfärbeanlagen und Apparaten der Fall ist.

Als für das erfindungsgemässe Verfahren geeignete Reaktivfarbstoffe kommen mindestens eine faserreaktive Gruppe aufweisende sulfogruppenhaltige Farbstoffe der Azo-, Anthrachinon- und Phthalocyaninreihe in Betracht. Besonders vorteilhaft ist die Verwendung des Verfahrens bei Farbstoffen, welche eine hohe Substantivität aufweisen und unter den bisher üblichen Färbebedingungen infolge zu geringer Migration zu Unegalitäten neigen.

Unter Migration wird dabei die Fähigkeit eines Reaktivfarbstoffs verstanden, während des 'Färbevorgangs von Bereichen mit höherer Farbstoffkonzentration auf der Faser auf Bereiche mit niederer Farbstoffkonzentration auf der Faser überzuwandern, wie es von M. Aoyagi und E. Ogawa in Japan Textile News, Juli 1977, S. 95-98 beschrieben wurde. Unter Reaktivfarbstoffen mit hoher Substantivität werden dabei solche verstanden, welche in Gegenwart von 50 g/I Natriumsulfat auf gebleichter Baumwolle bei 40° im Gleichgewicht eine substantive Baderschöpfung von mindestens 50% aufweisen.

Als geeignete Farbstoffe sind beispielsweise solche mit mindestens einer Mono-, Dichlortriazinyi-, Monofluortriazinyl- oder mindestens einer Mono- oder Difluor-Pyrimidingruppe, Sulfatoethylsulfonylgruppe, Ethylsulfonylbenzothiazolgruppe oder 2,3-Dichlorchinoxalincarbonylgruppe zu nennen, welche im Temperaturbereich von 30-100° und bei einem pH von 9-12 und in Gegenwart von 10-100 g/I Salz nach dem Ausziehverfahren gefärbt werden.

Als für das beanspruchte Verfahren geeignete Fasermaterialien kommen insbesondere solche in Betracht, die infolge ihrer hohen Affinität nach herkömmlichen Verfahren, bei denen der Farbstoff der Ware mit einer hohen Anfangskonzentration angeboten wird, nicht sicher und reproduzierbarer egal zu Färben sind.

Derartige Fasermaterialien bestehen bevorzugt aus im Garn oder im Stück mercerisierter Baumwolle oder Zellwolle.

Ein weiterer Vorteil des erfindungsgemässen Verfahrens besteht darin, dass auch solche Reaktivfarbstoffe angewandt werden können, die durch die unzureichende Maximatlöslichkeit in Gegenwart von Kochsalz normalerweise nicht oder nur für helle Töne verwendet werden können. Nach dem anspruchsgemässen Verfahren können ferner höhere Salzkonzentrationen als üblich eingesetzt werden, ohne dass der Farbstoff ausfällt, und damit zu Abfleckungen auf der Ware d.h. zu unbrauchbaren Färbungen führt. Auf diese Weise erhält man bei gleichem Farbstoffeinsatz eine höhere Ausnutzung des eingesetzten Farbstoffs und damit eine bessere Wirtschaftlichkeit.

Das anspruchsgemässe Verfahren ergibt jedoch auch dann höhere Farbausbeuten im Vergleich zu der bisher üblichen Färbeweise, wenn mit gleichen Salzmengen gearbeitet wird.

Ein überraschender Vorteil des Verfahrens besteht in der Verbessrung des gleichzeitigen Aufziehens von Reaktivfarbstoffen unterschiedlicher Substantivität. Während bei herkömmlichen Färbeverfahren der substantive Farbstoff vorzieht und dadurch auf hochaffinem Material zu einem unegalen Warenbild führt, lassen-sich nach dem erfindungsgemässen Verfahren auch mit solchen Farbstoffen egale Färbungen erzielen, die durch unterschiedliches Aufziehen nicht nur zu Farbtiefen-, sondern auch zu Farbtondifferenzen neigen.

Bei den in den folgenden Beispielen angegebenen Teilen handelt es sich, sofern nicht anders angegeben ist, um Gewichtsteile. Die Konstitution der in den Beispielen verwendeten Farbstoffe I-V sind in der auf die Beispiele folgenden Tabelle angegeben. Die Temperaturangaben bedeuten Celsiusgrade.

### Beispiel 1

100 Teile einer Baumwollwirkware werden in eine handelsübliche Jetfärbeanlage eingezogen und diese mit 700 Teilen Wasser von 25° und 1,4 Teilen Natriumbicarbonat beschickt. Anschliessend werden 0,4 Teile di(2-ethylhexyl)-phosphorsaures Natrium zugesetzt und die Flotte bei guter Waren- und Flottenzirkulation auf 45° erwärmt.

Nach Erreichen dieser Temperatur werden 35 Teile Kochsalz in fester Form zugegeben. In das so vorbereitete zirkulierende Färbebad werden dann nach 1'5 Minuten während zwei Stunden kontinuierlich und unabhängig voneinander zwei Lösungen zugetropft. Die eine Lösung besteht aus 60 Teilen Wasser und 4 Teilen des Farbstoffs I und die zweite Lösung aus 40 Teilen Wasser und 0,5 Teilen Natriumhydroxid.

Nach Beendigung des Zutropfvorgangs wird noch 10 Minuten bei der eingestellten Temperatur laufen gelassen und anschliessend nach Ablassen der Restflotte in der üblichen Weise kalt und warm gespült und kochend geseift.

Man erhält eine egale Rotfärbung.

### Beispiel 2

100 Teile einer im Stück mercerisierten Baumwollwirkware werden in eine handelsübliche Haspelkufe mit Flottenumwälzung eingezogen und diese mit 1300 Teilen Wasser von 25° und 1;5 Teilen Natriumdihydrogenphosphat versetzt. Die erhaltene Flotte wird dann bei guter Zirkulation auf 80° erwärmt und 120 Teile Natriumsulfat werden in fester Form dem Färbebad zugesetzt. Nach 10 Minuten Laufen lassen bei 80° werden dann in das so vorbereitete Färbebad während 1 Stunde kontinuierlich unabhängig voneinander zwei Lösungen zugetropft. Die eine Lösung besteht aus 96 Teilen Wasser und je 1 Teil des Farbstoffs I, 1,'5 Teilen des Farbstoffs II sowie 1,5 Teilen des Farbstoffs III.

Die zweite Lösung besteht aus 99,7 Teilen Wasser und 0,3 Teilen Natriumhydroxid. Nach Beendigung des Zutropfvorgangs wird die Ware weitere 10 Minuten bei 80° behandelt, dann wird die Flotte abgelassen und die erhaltene Färbung wie üblich kalt und warm gespült und kochend geseift. Man erhält eine egale Braunfärbung.

### Beispiel 3

100 Teile einer im Stück mercerisierten Baumwollwirkware werden in eine handelsübliche. Jetfärbeanlage eingezogen und diese mit 1400 Teilen Wasser von 25°, 1,5 Teilen 1,3-Bis-(ethyl- hexyi)-g)ycerinether-2-suifat und 0,8 Teilen Natriumbisulfat beschickt. Die Flotte wird dann bei guter Waren- und Flottenzirkulation auf 70° erwärmt und während des Aufheizens 140 Teile Kochsalz in fester Form zugegeben.

Nach Erreichen der Temperatur von 70° wird 10 Minuten bei dieser Temperatur laufen gelassen und dann allmählich in 120 Minuten auf 45° abgekühlt. Während des Abkühlens werden kontinuierlich und unabhängig voneinander mit langsam ansteigender Zulaufgeschwindigkeit 2 Lösungen in die rasch zirkulierende Flotte eingespritzt. Die eine Lösung besteht aus 2 Teilen des Farbstoffs IV, 0,2 Teilen Natriumdihydrogenphosphat und 50 Teilen Wasser, die andere Lösung aus 1 Teil Natriumhydroxid in 50 Teilen Wasser.

Nach Beendigung des Zutropfvorganges wird noch 20 Minuten bei 45° behandelt und anschliessend wie übtich gespült und kochend geseift. Man erhält eine egale Rotfärbung.

### Beispiel 4

100 Teile eines Baumwollgarnes werden auf einem kommerziellen Garnfärbeapparat 1'5 Minuten mit 1000 Teilen einer 80° warmen wässrigen Flotte behandelt, welche 50 Teile Kochsalz enthalten. Anschliessens werden bei dieser Temperatur kontinuierlich mit Hilfe einer handelsüblichen Dosierpumpe während 2 Stunden 100 Teile einer Lösung zugepumpt, welche 3,5 Teile des Farbstoffs V und 2,5 Teile Natriumbicarbonat enthalten. Nach dieser Zeit wird weitere 5 Minuten laufen gelassen und anschliessend wie üblich kalt und warm gespült und kochend geseift. Man erhält eine egale Grünfärbung.

## Patentansprüche

1. Verfahren zum Färben von Cellulosefasern und Cellulosefasern enthaltenden Textilmaterialien mit wasserlöslichen Reaktivfarbstoffen nach dem Auszieh-Verfahren, dadurch gekennzeichnet, dass Färbeflotten verwendet werden, deren jeweiliger faserreaktiver Reaktivfarbstoffgehalt geringer ist als 10% des fixierten Gesamtfarbstoffgehaltes der Endfärbung.

2. Verfahren gemäss Anspruch 1, dadurch gekennzeichnet, dass Färbeflotten verwendet werden, deren jeweiliger faserreaktiver Reaktivfarbstoffgehalt geringer ist als 6% des fixierten Gesamtfarbstoffgehaltes der Endfärbung.

## Claims

1. Process for dyeing cellulose fibres and textile materials containing cellulose fibres with water-soluble reactive dyestuffs by the exhaustion method, characterised in that it is carried out using dye liquors, the particular fibre-reactive reactive dyestuff content of which is less than 10% of the total content of fixed dyestuff in the end dyeing.

2. Process according to Claim 1, characterised in that it is carried out using dye liquors, the particular fibre-reactive reactive dyestuff content of which is less than .6% of the total content of fixed dyestuff in the end dyeing.

## Revendications

_{"}1. Procédé pour la teinture de fibres cellulosiques et de matières textiles contenant des fibres cellulosiques avec des colorants réactifs solubles dans l'eau selon le procédé par épuisement, caractérisé en ce que l'on utilise des bains de teinture dont la teneur en colorant réactif vis-àvis de la fibre est chaque fois inférieure à 10% de la teneur totale en colorant fixé de la teinture finale.

2. Procédé selon la revendication 1, caractérisé en ce que l'on utilise des bains de teinture dont la teneur en colorant réactif vis-à-vis de la fibre est chaque fois inférieure à 6% de la teneur totale en colorant fixé de la teinture finale.
